# EUROPÄISCHE PATENTSCHRIFT

(11) **EP 0 141 905 B1**
(45) Veröffentlichungstag und Bekanntmachung des Hinweises auf die Patenterteilung: **08.10.1986**
(21) Anmeldenummer: 84108467.6
(22) Anmeldetag: 18.07.1984
(51) Int. Cl.: C23F 1/46

(54) **Verfahren zur elektrochemischen Kompensation der Luftoxidation bei der elektrochemischen Regenerierung von chloridhaltigen Kupferätzlösungen**
Process for the electrochemical compensation of the oxidation in the electrochemical regeneration of copper etching solutions containing chloride
Procédé pour compenser par voie électrochimique l'oxydation par l'air dans la régénération électrochimique de solution de décapage de cuivre contenant du chlorure

(30) Priorität: 23.08.1983 DE 3330349
(43) Veröffentlichungstag der Anmeldung: 22.05.1985
(73) Patentinhaber: ROBERT BOSCH GMBH, 70442 Stuttgart (DE)
(72) Erfinder: Ott, Rudi, Dr. Dipl.-Chem., D-7145 Markgröningen (DE); Reith, Heribert, D-7000 Stuttgart 31 (DE)

## Beschreibung

### Stand der Technik

Die Erfindung geht aus von einem Verfahren nach der Gattung des Hauptanspruchs. In Ätzlösungen für Metalle, die Kupfer(II)-chlorid oder Eisen(III)-chlorid enthalten, wird das beim Ätzen entstehende Kupfer(I)-chlorid bzw. Eisen(II)-chlorid zu einem Teil durch den Sauerstoff der Luft wieder zum Cull oder Fell oxidiert gemässder Reaktionsgleichung

Das dabei intermediär entstehende Kupfer(II)-Oxid reagiert nach (2) unter Verbrauch von zusätzlicher Salzsäure weiter

Diese Nebenreaktion macht sich durch einen pH-Anstieg bei chloridhaltigen Kupferätzlösungen bemerkbar. Die Luftoxidation von CuCI tritt ganz besonders in Erscheinung, wenn die Ätzlösung zum Sprühätzen eingesetzt wird, da dann die der Luft ausgesetzte Lösungsoberfläche besonders gross ist.

Derartige Ätzlösungen wie beispielsweise CuCl₂-Salzsäure oder CuCl₂-Alkalichlorid, lassen sich durch entsprechende Elektrolyseeinrichtungen elektrochemisch nach den chemischen Gleichunqen (3), (4), (5) reqenerieren:

Ein derartiges, mit Alkalichloriden arbeitendes Verfahren sowie eine Vorrichtung zur Regenerierung einer kupferhaltigen Ätzlösung ist in der DE-OS 3303594 beschrieben. Bei konventionellen Elektrodenanordnungen, wie sie auch in der soeben genannten DE-OS vorgesehen sind, erfolgt die anodische Teilreaktion (4) inchloridhaltigen Lösungen in der Regel mit 100% Chlorausbeute. In der Praxis stehen diesen 100% Chlorausbeute jedoch verschiedene störende Nebenreaktionen gegenüber, nämlich zum einen eine kathodische Reduktion von Wasserstoffionen und zum anderen die oben bereits erwähnten Reaktionen (1) und (2). Diese Nebenreaktionen machen sich auch bei der elektrochemischen Regenerierung von Kupferätzlösungen infolge des Verbrauchs an HCI durch eine Erhöhung des pH-Wertes sowie durch eine unerwünschte Chlorgasentwicklung bemerkbar.

### Vorteile der Erfindung

Das erfindungsgemässe Verfahren mit den kennzeichnenden Merkmalen des Hauptanspruchs hat demgegenüber den Vorteil, dass an der Anode neben der normalerweise bevorzugten Chloridoxidation auch eine elektrochemische Zerlegung von Wasser in gasförmigen Sauerstoff und Wasserstoffionen gemäss der Reaktionsgleichung realisiert werden kann. Der bei dieser Reaktion entstehende Sauerstoff entweicht im wesentlichen gasförmig aus der Ätzlösung, da die Löslichkeit für Sauerstoff im Gegensatz zu derjenigen für Chlor nur sehr gering ist. In der Lösung verbleiben die Wasserstoffionen, die in der gewünschten Weise dafür sorgen, dass der pH-Wert im wesentlichen konstant bleibt und somit die insbesondere beim Sprühätzen auftretende Luftoxidation von CuCI kompensiert wird.

Durch die in den Unteransprüchen aufgeführten Massnahmen sind vorteilhafte Weiterbildungen und Verbesserungen des im Hauptanspruch angegebenen Verfahrens möglich. Besonders vorteilhaft ist die Verwendung von Polypropylen-Filtertuch-Material, das in Streifen geschnitten und auf Stoss um die Anode herumgewickelt wird, um auf diese Weise Spalte oder Öffnungen in der Umhüllung zu belassen, damit das Sauerstoff-Chlor-Gemisch von der Anode entweichen kann.

### Beschreibung eines Ausführungsbeispiels

In einer Ätzanlage wurden Leiterplatten nach dem Sprühätzverfahren geätzt, indem die Ätzlösung mit einem Druck von 2,5 bar auf die Leiterplatten gesprüht wurde. Die Ätzlösung hatte ein-Volumen von 660 I, enthielt 150 g/I KCl und 50 g/I Cu und hatte eine Temperatur von 50° C. Diese Lösung wurde von der Ätzanlage in eine Regenerieranlage gepumpt, wie sie in der DE-OS 3303594 beschrieben ist. Dabei waren zwei Zellen hintereinander geschaltet und die Anoden bestanden aus Titanstäben von 8 mm Durchmesser mit einer Iridiumoxidbeschiehtung. Die Anodenoberfläche betrug pro Zelle 14,3 dm². Das Anodenmaterial war mit einem Filtertuch aus Polypropylen in Form von 8 mm breiten Streifen umwickelt derart, dass die Streifen aneinander stossen, um Spalte in der Umhüllung zu erhalten, damit die an der Anode freigesetzten Gase Sauerstoff und Chlor entweichen können. In den hintereinander geschalteten Regenierzellen floss ein Strom von 550 A bei einer Spannung von 19,5 V. Um zu verhindern, dass mehr Chlor gebildet als für die Oxidation benötigt wird, erfolgte eine Steuerung des elektrochemischen Vorgangs durch Erfassen der Kupfer(I)-lonen mit Hilfe des Redoxpotentials und Abschaltung des Stroms bei einem Wert von 375 mV. Wurde die Regenerieranlage gefahren, ohne dass Leiterplatten geätzt wurden, so fiel der pH-Wert von anfänglich 2,5 auf etwa 1,9 nach etwa 1 1/₂ Stunden. Wurde dagegen sprühgeätzt, ohne dass die Regenerieranlage eingeschaltet war -und dies entspricht auch etwa den Verhältnissen bei eingeschalteter Regenerieranlage, aber ohne die Umhüllung der Anoden-, so stieg der pH-Wert im Verlauf von etwa 20 Minuten von 1,9 auf 2,5. Wurde dagegen sprühgeätzt und gleichzeitig regeneriert, so blieb der pH-Wert konstant auf 2,0, was bedeutet, dass unter diesen Umständen die vorzugsweise beim Sprühätzen auftretende Luftoxidation von Cu(l) kompensiert war.

Versuche haben gezeigt, dass die Stromausbeute für die Reaktion nach Gleichung (6) abhängig ist von der Stromdichte, mit der die Regenerieranlage gefahren wird und beispielsweise bei 30 A/ dm² bei 20%, bei 50 A/dm² bei 45% und bei 90 A/dm² schliesslich bei 60% liegt. Die Wahl der anodischen Stromdichte ist daher eine Möglichkeit, die Menge der gebildeten Wasserstoffionen an die Menge der durch die Luft oxidierten Cu(t)-Ionen anzupassen, indem man beispielsweise die anodische Stromdichte so steuert, dass der pH-Wert konstant auf beispielsweise 2,0 gehalten wird. Andere Möglichkeiten der Abstimmung der gebildeten H'-Menge auf die durch die Luft oxidierte Cu(I)-lonen-Menge liegt in der Art der Anodenumhüllung, indem man hier die Porosität ändert oder die Anzahl und die Art der Gasspalten variiert.

Es sei noch betont, dass diese Art der Kompensation der Luftoxidation sich nicht nur bei Ätzlösungen, die als Komplexbildner Alkalichloride enthalten, verwirklichen lässt, sondern dass dies genauso gut möglich ist bei Ätzlösungen, die als Komplexbildner Salzsäure enthalten.

## Patentansprüche

1. VerfahrenzurelektrochemischenKompensation der Luftoxidation bei der elektrochemischen Regenerierung von kupferchloridhaltigen Ätzlösungen, wobei die Ätzlösung durch eine Regenerieranlage geleitet wird, die eine Kathode und eine unlösliche Anode aufweist, an die eine Gleichspannung angelegt wird, so dass an der Kathode metallisches Kupfer abgeschieden wird, während sich an der Anode Chlor bildet, das Kupfer(I)-chlorid zu Kupfer(11)-chlorid oxidiert, dadurch gekennzeichnet, dass die Anode zwecks Zerlegung von Wasser in gasförmigen Sauerstoff und Wasserstoffionen von einem porösen, als Diaphragma wirkenden Material umgeben wird, das den Zutritt von Chlorionen an die Anode hemmt.

2. Verfahren nach Anspruch 1, dadurch gekennzeichnet, dass das poröse Material straff auf dem Anodenmaterial aufliegt.

## Patentansprüche

3. Verfahren nach Anspruch 2, dadurch gekennzeichnet, dass das Anodenmaterial aus mit einem Platinmetall beschichteten Titan, Niob oder Tantal, aus metalloxidbeschichtetem Titan, Niob oder Tantal, wobei die Oxide vorzugsweise solche der Platinmetalle sind, oder aus Graphit besteht.

4. Verfahren nach Anspruch 1 oder 2, dadurch gekennzeichnet, dass das poröse Material aus einem Filtermaterial besteht.

5. Verfahren nach Anspruch 4, dadurch gekennzeichnet, dass das poröse Material aus Polypropylen-Filtertuch-Material besteht.

6. Verfahren nach Anspruch 5, dadurch gekennzeichnet, dass das Polypropylen-Filtertuch-Material in Form von Streifen auf Stoss um die Anode herumgewickelt wird.

## Claims

1. Process for electrochemical compensation of air oxidation in the electrochemical regeneration of etching solutions containing copper chloride, the etching solution being passed through a regeneration unit with a cathode and an insoluble anode, to which direct voltage is applied, so that metallic copper is deposited at the cathode, whereas chlorine, which oxidises the copper (I) chloride to copper (II) chloride, is formed at the anode, characterized in that, for the purpose of dissociating water into gaseous oxygen and hydrogen ions, the anode is surrounded by a porous material which acts as a diaphragm and impedes access of chloride ions to the anode.

2. Process according to Claim 1, characterized in that the porous material rests firmly on the anode material.

3. Process according to Claim 2, characterized in that the anode material consists of titanium, niobium or tantalum coated with a platinum metal, of titanium, niobium or tantalum coated with a metal oxide, the oxide preferably being those of the platinum metals, or of graphite.

4. Process according to Claim 1 or 2, characterized in that the porous material consists of a filter material.

5. Process according to Claim 4, characterized in that the porous material consists of a polypropylene filter cloth material.

6. Process according to Claim 5, characterized in that the polypropylene filter cloth material is wound in the form of abutting strips around the anode.

## Revendications

1. Procédé pour compenser électrochimique- ment l'oxydation par l'air dans le cas de la régénération électrochimique de solutions d'attaques chimiques contenant des chlorures de cuivre, cette solution d'attaque chimique étant alors canalisée à travers une installation de régénération qui comporte une cathode et une anode non solubles, auxquelles est appliquée une tension continue, de façon que du cuivre métallique soit déposé sur la cathode, tandis qu'il se forme sur l'anode du chlore, qui oxyde le chlorure de cuivre monovalent en chlorure de cuivre bivalent, procédé caractérisé en ce que l'anode, en vue de décomposer l'eau en oxygène gazeux et en ions hydrogène, est entourée d'un matériau poreux agissant comme diaphragme qui empêche l'accès des ions chlore à l'anode.

2. Procédé selon la revendication 1, caractérisé en ce que ce matériau poreux est appliqué de façon adhérente sur le matériau d'anode.

3. Procédé selon la revendication 2, caractérisé en ce que le matériau d'anode est constitué de titane, de niobium ou de tantale revêtus d'un métal du groupe du platine, ou de titane, de niobium ou de tantale revêtus d'oxydes métalliques, ces oxydes étant de préférence des oxydes de métaux du groupe du platine, ou bien que le matériau d'anode est constitué de graphite.

4. Procédé selon la revendication 1 ou 2, caractérisé en ce que le matériaux poreux est constitué d'un matériau filtrant.

5. Procédé selon la revendication 4, caractérisé en ce que le matériau poreux est constitué d'un matériau filtrant polypropylène.

6. Procédé selon la revendication 5, caractérisé en ce que le matériau filtrant polypropylène est enroulé sous la forme de bandes contiguës autour de l'anode.
